# EUROPÄISCHE PATENTSCHRIFT

(11) **EP 0 400 326 B1**
(45) Veröffentlichungstag und Bekanntmachung des Hinweises auf die Patenterteilung: **09.03.1994**
(21) Anmeldenummer: 90107952.5
(22) Anmeldetag: 26.04.1990
(51) Int. Cl.: C25B 13/08

(54) **Diaphragmaschnur**
Diaphragm cord
Cordon de diaphragme

(30) Priorität: 02.05.1989 DE 3914439
(43) Veröffentlichungstag der Anmeldung: 05.12.1990
(73) Patentinhaber: Peroxid-Chemie GmbH, 82049 Pullach (DE)
(72) Erfinder: Gnann, Michael, Dr., D-8068 Pfaffenhofen (DE); Rossberger, Erwin, Dr., D-8021 Grossdingharting (DE)
(74) Vertreter: Huber, Bernhard, Dipl.-Chem.

(56) Entgegenhaltungen:
- DE-A- 3 420 388
- DE-C- 737 917
- GB-A- 1 036 416
- LU-A- 66 997

## Beschreibung

Die Erfindung betrifft eine Einrichtung zur Verhinderung kathodischer Reduktionen, insbesondere zur Verhinderung kathodischer Reduktionen von anodisch erzeugtem Peroxodisulfat, in Elektrolysezellen, bei denen der Anodenraum nicht durch einen Separator, wie z.B. eine Keramik- oder Glasfritte, vom Kathodenraum abgetrennt ist, sondern nur ein einziger Elektrolytraum zwischen Kathode und Anode besteht (sogenannte Einkammerzellen). In einem derartigen Zellentyp muß durch entsprechende Maßnahmen verhindert werden, daß die an den Anoden erzeugten Produkte zur Gegenelektrode gelangen, da sie dort reduziert werden.

Es ist bekannt, Kathodenoberflächen zur Verringerung kathodischer Reduktionsprozesse mit einer Asbestschnur zu umwickeln. So werden bei einem bekannten industriellen Verfahren (EWM-Verfahren) zur Herstellung von Ammoniumperoxodisulfat die Kathodenstäbe zur Unterbindung der kathodischen Reduktion mit Asbestschnur umwickelt (vgl. Ullmanns Enzyklopädie der technischen Chemie, 3. Auflage, Band 13, Seite 216-221; DE-PS 257 276). Obwohl sich diese Einrichtung über Jahrzehnte bewährt hat, sind zahlreiche Versuche unternommen worden, den Asbest als Diaphragmamaterial wegen seiner Gesundheitsgefährdung zu substituieren. Asbeststaub übt eine lokale Reizwirkung auf die Schleimhäute der Augen und der Atemwege aus, und führt zu Staublungenerkrankungen (Asbestose); die Verwendung von Asbestmaterialien unterliegt deshalb in vielen Ländern gesetzlichen Einschränkungen.

Die Bemühungen, in Diaphragmaschnüren den Asbest durch andere Materialien zu ersetzen, waren trotz zahlreicher und intensiver Versuche bisher erfolglos. So zeigten weder anorganische Faserstoffe, wie z.B. Alumosilicate, Quarz- oder Glasfasergewebe, noch organische Polymerisate, z.B. auf der Basis von Polyvinylchlorid oder Polyester (z.B. Polyethylenterephthalat), ein einigermaßen vergleichbar günstiges Verhalten wie die bekannte Blauasbestschnur: Sie wurden von der Kathodenoberfläche her chemisch angegriffen, was zu ihrem mechanischen Zerfall und Funktionsverlust führte; eine reine PeCe®-Schnur war zwar nach einigen Versuchen genügend beständig, doch bildete sich zwischen Schnur und Kathode ein isolierendes Gaspolster, wodurch die Zellenspannung auf unwirtschaftlich hohe Werte anstieg. Wenn ein technisch äquivalenter Asbestersatz nicht realisiert werden kann, würden zunehmende Verknappung und gesetzliche Einschränkungen für die Verwendung von Asbest zur Aufgabe eines seit langem bewährten und preisgünstigen Zellentyps führen.

Aufgabe der vorliegenden Erfindung war es daher, Kathoden bereitzustellen, mit welchen die vorstehend aufgezeigten Nachteile überwunden werden können, und deren Eigenschaften mit denen von Asbestdiaphragmen aufweisenden Kathoden vergleichbar sind, oder diese sogar übertreffen. So soll z.B. die Flexibilität der Schnur in einer mechanischen Wickelvorrichtung zu keinen Problemen führen; die Beständigkeit soll über wenigstens 2 Jahre gewährleistet sein bei möglichst gleicher oder sogar niedrigerer Zellenspannung im Vergleich zur Asbestschnur, und bei ebenso guter Stromausbeute (d.h. bei entsprechend geringer kathodischer Reduktion). Daneben soll auch der Material- und Herstellungspreis der Diaphragmaschnur in wirtschaftlich vertretbaren Grenzen liegen. Auch eine gesundheitliche Gefährdung des Personals soll ausgeschlossen sein. Bei einigen Anodenkonstruktionen, z.B. in den Zellen des oben genannten "EWM-Verfahrens" zur Herstellung von Ammoniumperoxodisulfat, bestehen noch weitere zusätzliche erhebliche Probleme, die bei der Lösung der Aufgabenstellung mit zu berücksichtigen sind: Die Anoden aus Platindrähten, welche an mit Sprossen versehenen Titanstäben fixiert sind, kommen in der Elektrolysezelle auf Grund von Montageungenauigkeiten und dem geringen Abstand häufig mit der Kathodendiaphragmaschnur-Wicklung in Kontakt, wodurch eine lokale Elektrolytüberhitzung möglich wird. Während die anorganische Asbestschnur dabei nur geringen Schaden nimmt, werden organische Materialien, wie z.B. Polyacrylnitril oder PeCe®, welche an sich, d.h. ohne "Anodenkontakt", beständig sind, durch den infolge von geringer Konvektion und hoher Stromdichte überhitzten Elektrolyten zerstört (es bildet sich bei hohen Temperaturen vermehrt die sehr aggressive Caro'sche Säure),wodurch die Wicklung aufgeht, abfällt und die darunterliegende Kathodenoberfläche freigelegt wird. Dies führt zum Anstieg der kathodischen Reduktion und damit auch zu entsprechenden Stromausbeuteverlusten, die erheblich sein können, wenn die kathodische Wasserstoffentwicklung die Textilschnur gleichsam abstreift. Durch die nicht mehr fixierten Schnurteile kann es dann auch zu Verstopfungen der Zellen kommen, und damit zum Betriebsstillstand.

Die vorstehend genannten Aufgabenstellungen werden erfindungsgemäß gelöst durch die Verwendung einer Schnur, die aus einem Geflecht aus einer Mischung aus einem gegenüber einem Elektrolyten und der Kathode beständigen Material und einem fluorhaltigen Polymeren besteht, zur Umhüllung von Kathodenoberflächen unter Bildung eines Diaphragmas. Bevorzugte Ausführungsformen davon sind Gegenstand der Ansprüche 2 bis 15.

Als elektrolyt- und kathodisch beständige Fasern werden vorzugsweise solche aus Polyvinylchlorid (PVC), insbesondere nachchloriertem Polyvinylchlorid (z.B. PeCe®) und/oder Polyacrylnitril (PAN) verwendet; als fluorhaltige Polymere werden vorzugsweise Polyvinylidenfluorid (PVDF), Tetrafluorethylen-Hexafluorpropylen-Copolymere (FEP , und/oder insbesondere Polytetrafluorethylen (PTFE) eingesetzt.

Vorzugweise bilden die Fasern aus dem elektrolyt- und kathodisch beständigen Material den Hauptbestandteil der Diaphragmaschnur; insbesondere beträgt das Mengenverhältnis 95 bis 70 Volumen-% an gegenüber dem Elektrolyten und der Kathoden beständigem Material und 5 bis 30 Volumen-% an fluorhaltigen Polymeren.

Das Geflecht kann aus zwei oder mehreren Garnen, von denen jeweils ein Garn aus Fasern der gleichen Materialgruppe gebildet wird, gebildet, sein, es kann aber auch aus Garnen gebildet sein, die aus zwei oder mehreren verschiedenen Fasern der gleichen oder beiden Materialgruppen bestehen.

Die Garne lassen sich auf in der Textiltechnik bekannte und übliche Weise durch Zwirnen (aus Fäden) oder Spinnen (aus Fasern) herstellen und zu den Geflechten verarbeiten; die erfindungsgemäß verwendeten Diaphragmaschnüre sind also leicht und kostengünstig zu erhalten.

Der Anteil an den fluorhaltigen Polymeren in der erfindungsgemäß verwendeten Diaphragmaschnur und ihre Struktur (Struktur des Geflechts) werden so gewählt, daß die mechanische Festigkeit (Zusammenhalt) der Diaphragmaschnüre bei der jeweiligen Verwendung durch die thermisch und chemisch stabilen fluorhaltigen Polymeren, wie z.B. PTFE, auch dann gewährleistet bleibt, wenn, z.B. auf Grund eines Kontaktes mit den Anodendrähten, eine hohe Überhitzung auftritt.

Die Struktur der erfindungsgemäß verwendeten Diaphragmaschnur (Struktur des Geflechtes) kann eine der in der Textiltechnik bei der Verarbeitung von Garnen zu Schnüren (Geflechten) übliche Struktur sein; sie richtet sich insbesondere nach der gewünschten mechanischen Festigkeit und dem vorgesehenen Einsatz der Diaphragmaschnur, aber auch nach dem Anteil an fluorhaltigen Polymeren im Geflecht.

Die erfindungsgemäß verwendeten Diaphragmaschnüre besitzen vorzugsweise einen Durchmesser von 2 bis 5 mm; in einer bevorzugten Ausführungsform sind sie als Rundgeflecht ausgebildet, und in einer anderen bevorzugten Ausführungsform als Band, insbesondere mit einer Breite von 6 bis10 mm und einer Dicke von 2 bis 3 mm.

Die erfindungsgemäß verwendeten Diaphragmaschnüre bestehen im allgemeinen aus 10 bis 25 Einzelgarnen, die ihrerseits 20 bis 100 Elementarfasern mit einem Durchmesser von vorzugsweise 10 bis 50 µm, und insbesondere 10 bis 30 µm, enthalten. Vorzugsweise ist das gegenüber dem Elektrolyten und der Kathode beständige Material aus Einzelfasern mit einer Dicke von 10 bis 50 µm, insbesondere 30 µm, zu Garnen mit einer Dicke von 100 bis 900 µm, insbesondere von 300 bis 400 µm, versponnen; das fluorhaltige Polymere ist vorzugsweise aus Einzelfasern mit einem Durchmesser von 10 bis 50 µm, insbesondere von 30 µm, zu Garnen mit einem Durchmesser von 50 bis 150 µm, versponnen.

Die textiltechnische Beimischung des Anteils an fluorhaltigem Polymer erfolgt zweckmäßigerweise derart, daß von z.B. 12 Spulen mit dem Hauptbestandteil (z.B. PAN, PeCe®) und z.B. 4 Spulen mit dem fluorhaltigen Polymeren (z.B. PTFE, PVDF, FEP) zu einem Rundgeflecht verarbeitet wird, wobei sich ein Anteil von ca. 25 bis 30 Volumen-% an fluorhaltigem Polymer ergibt, der gleichmäßig in der Matrix des Hauptbestandteils verteilt ist. In analoger Weise können durch Variation des Verhältnisses der Anzahl an Spulen andere Anteile an fluorhaltigem Polymer eingestellt werden.

Die Art und Geflechtstruktur der erfindungsgemäß verwendeten Diaphragmaschnur, sowie deren Zusammensetzung aus Fasern verschiedener Hydrophilie bewirkt, daß der an der Kathode gebildete Wasserstoff leicht (in feinen Blasen) durch die Wicklung in den Elektrolyten austreten kann. Die Verwendung einer reinen Fluorpolymer-Schnur (z.B. von PTFE-Schnüren) führt hingegen zur Bildung von Gaspolstern zwischen Kathode und Diaphragmenwicklung, wodurch die Zellspannung auf unbrauchbar hohe Werte ansteigt. Die erfindungsgemäß verwendete Diaphragmaschnur hat demgegenüber ein hervorragendes Entgasungsverhalten, was sich in einer sogar im Vergleich zu Asbest verringerten Zellspannung auswirkt.

Wie Versuche zeigten, sind zwar z.B. bei den Elektrolysen zur Herstellung von Ammoniumperoxodisulfat in schwefelsauren Ammoniumsulfatlösungen als Diaphragmenschnüre, die auf den kühlbaren Kathodenrohren aus z.B. Graphit oder Edelstahl aufgewickelt werden, solche aus Polyacrylnitril (PAN) und aus nachchloriertem Polyvinylchlorid (PeCe®) verwendbar. Besonders günstig erweist sich, möglicherweise wegen seines hydrophilen Verhaltens im Elektrolyten, PAN als Diaphragmenschnur. Gegenüber Asbest ergeben sich verminderte Zellenspannungen, auch nach Aufbau der Hydroxid-Deckschichten in und auf der Gewebewicklung, die sich aus den unvermeidbaren Verunreinigungen des Elektrolyten, nämlich Fe³⁺ und Mg²⁺ und anderen, durch die Alkalisierung der Kathodenoberfläche und der Diaphragmenwicklung bilden. Ein ähnlich gutes Verhalten zeigen auch Diaphragmenwicklungen aus einer Schnur aus nachchloriertem Polyvinylchlorid (PeCe®-Schnur, deren Zellspannungen jedoch um 0,1 bis 0,2 Volt (vermutlich wegen der geringeren Hydrophilie) über denen von PAN-Diaphragmaschnüren liegen.

Kommen diese Kathodenumwicklungen jedoch - was beim technischen Betrieb wegen der geringen Abstände auf die Dauer unvermeidlich ist - mit den Platindrähten der Anoden in Berührung, so werden sie an den Kontaktstellen lokal durchgetrennt, und die Umwicklung fällt ab. Mit den erfindungsgemäß verwendeten Diaphragmaschnüren läßt sich dies sicher vermeiden, da der Fluorpolymeranteil unbeschädigt bleibt; bei Kontakt mit den Platindrähten der Änoden wird der mechanische Zusammenhalt der Diaphragmenschnur nicht gelöst und lokale Schäden bleiben wegen der nur wenige Millimeter breiten freigelegten Kathodenfläche ohne Bedeutung.

Die erfindungsgemäße Verwendung der Diaphragmaschnüre zur Umhüllung von Kathodenoberflächen eignet sich insbesondere zur Verwendung in der elektrolytischen Herstellung von Peroxodisulfaten, wie z.B. von Ammoniumpersulfat. Vorzugsweise werden der Elektrolytlösung dabei Eisen- und/oder Magnesiumionen in einer Menge von > 2 mM/l zugegeben.

Als Kathoden kommen die üblicherweise für elektrolytische Herstellungsverfahren bekannten und gebräuchlichen Kathoden in Frage, und insbesondere die für die elektrolytische Herstellung von Peroxodisulfaten üblichen Kathoden, wie z.B. Kathoden aus Graphit- oder Edelstahl. Die Kathoden können jede für den vorgesehenen Verwendungszweck zweckmäßige Form besitzen und z.B. als Kathodenstäbe mit prismen- oder kreisförmige Querschnitt, Platten usw. ausgebildet sein. In erster Linie werden, insbesondere zur Herstellung von Ammoniumperoxodisulfat, kühlbare Rohrkathoden verwendet.

Die dem Elektrolyten ausgesetzten Oberflächen der Kathoden werden mit der erfindungsgemäß verwendeten Diaphragmaschnur umwickelt, wobei die Umwicklung vorzugsweise einlagig, spiralig tangential und die Kathodenoberfläche vollständig abdeckend erfolgt.

Die Figur 1 zeigt den erfindungsgemäßen Einsatz einer Diaphragmaschnur am Beispiel einer Rohrkathode (1); Figur 1a zeigt eine Umwicklung, bei der die Diaphragmaschnur (2) einen kreisförmigen Querschnitt besitzt, und die Figur 1b eine Umwicklung mit einer als Band ausgebildeten erfindungsgemäßen Diaphragmaschnur (2).

Gegenstand der vorliegenden Erfindung ist auch eine Rohrkathode, die dadurch gekennzeichnet ist, daß sie mit einer Diaphragmaschnur wie oben beschrieben einlagig, spiralig tangierend und die Kathodenoberfläche vollständig abdeckend umwickelt ist.

Die nachstehenden Beispiele sollen die Erfindung näher erläutern, ohne sie darauf zu beschränken.

### Beispiele

Die Versuche zur Testung der Diaphragmenschnüre wurden in einer Modell-Elektrolyse zelle durchgeführt, die aus einem transparenten PVC-Rohr mit einem Durchmesser von 150 mm besteht, welches an einer Seite mit einem PVC-Boden, an der anderen mit einem Flansch verschweißt ist und aufrecht stehend den Zellenbehälter bildet. Im Flanschdeckel sind symmetrisch vier kühlbare Kathodenrohre aus nachverdichtetem Graphit angeordnet, in einer Mittellinie befindet sich die mit Platindraht bestückte Anodenkonstruktion. Die Kathodenrohre von 860 mm Länge sind bis über die Elektrolytgrenze mit der Diaphragmaschnur, also auf einer Länge von etwa 750 mm, umwickelt; in dieser Höhe befindet sich der Ablauf des Elektrolyten, der Zulauf mittels einer Schlauchtülle über dem Boden dieser Zylinderzelle. Sie stellt den 98igsten Teil einer Betriebszelle dar und erlaubt mit Hilfe der Gasanalyse die Bestimmung der Stromausbeute und, da die Zylinderwand transparent ist, die visuelle Beobachtung der Vorgänge im Inneren der Zelle.

### Beispiel 1:

Graphitrohre mit einem Durchmesser von 30 mm werden mit einer erfindungsgemäßen Diaphragmaschnur aus PAN (80 Volumen-%) und PTFE (20 Volumen-%) mit einem Durchmesser von 3,5 mm (4.3 g/m) mit 330 Windungen pro Meter dicht umwickelt. Nach Einsetzen in die Modellzelle wird diese mit einem Betriebselektrolyten zur Herstellung von Ammoniumperoxodisulfat, der 100 bis 220 g/l (NH₄)₂S₂O ₈, ca. 500 g/l (NH₄)₂SO₄ und 20 bis 150 g/l H₂SO₄ enthält, gefüllt. NH₄SCN wird nach Maßgabe der durch Hydrolyse gebildeten Peroxomonosulfatmenge zudosiert. Nach mehrwöchigem Betrieb ist weder visuell noch elektronenoptisch eine Änderung an den PAN-Fasern der Diaphragmaschnur zu beobachten.

### Vergleichsbeispiel:

Es wird eine wie in Beispiel 1 beschriebene Rohrkathode hergestellt, mit der Ausnahme, daß anstelle der erfindungsgemäß verwendeter PAN/PTFE-Diaphragmaschnur eine Diaphragmaschnur verwendet wird, die nur PAN enthält. Bringt man diese Kathodendiaphragmawicklung mit reinen PAN-Schnüren durch Verdrehen der Anoden mit deren Platindrähten in innigen Kontakt, so werden an den Berührungsstellen die PAN-Fasern durchtrennt und schließlich die Schnurwicklung vom Kathodenrohr abgehoben; analog steigt die kathodische Reduktion auf Werte bis 100 % an. Die zerfallenden Faserstücke behindern den Elektrolytablauf und stören somit erheblich die Verfahrenstechnik und -sicherheit.

Verwendet man dagegen als Diaphragmaschnur erfindungsgemäß eine Diaphragmaschnur aus PAN mit 20 Volumen-% PTFE-Anteil, so bleibt bei Kontakt mit den Platindrähten der Anoden die Umwicklung der Kathodenrohre erhalten. Die verletzte Stelle des Diaphragmas ist nur sehr klein und spielt für die Gesamtausbeute der Elektrolyse keine Rolle. Es wird sowohl vor als auch nach dem Kontakt mit den Anoden eine Persulfat-Reduktions-Stromausbeute zwischen 4 und 7 % beobachtet.

### Beispiel 2:

In einer Betriebszelle mit 98 Anoden wurde zur Umwicklung der 210 Kathodenrohre erfindungsgemäß eine Diaphragmaschnur aus PAN mit 20 Volumen-% PTFE verwendet, und mit einer Wicklungsdichte wie in Beispiel 1 angegeben.

Nach einjährigem Betrieb wurde die Zelle geöffnet: Es waren keine Änderungen bzw. wesentliche Schäden an den Kathodenwicklungen erkennbar. Die Zelle hatte eine Betriebsspannung, die 0,5 Volt unter der analog positionierter Zellen mit Asbestwicklung lag, bei sonst gleicher Peroxodisulfat-Ausbeute. Die Energieeinsparung entspricht hierbei ca. 7 %. Die an Stellen mit aufliegenden Anoden entstandenen Löcher in der Schnur waren unter 1 ‰ und spielten für die Gesamtausbeute keine Rolle. Kurzschlüsse zwischen Anode und Kathode wurden durch die weiterhin intakten PTFE-Garne vermieden.

## Patentansprüche

1. Verwendung einer Schnur, die aus einem Geflecht aus einer Mischung aus einem gegenüber einem Elektrolyten und der Kathode beständigen Material und einem fluorhaltigen Polymeren besteht, zur Umhüllung von Kathodenoberflächen unter Bildung eines Diaphragmas.

2. Verwendung nach Anspruch 1,
**dadurch gekennzeichnet,**
daß das gegenüber dem Elektrolyten und der Kathode beständige Material den Hauptbestandteil des Geflechtes bildet.

3. Verwendung nach Anspruch 1,
**dadurch gekennzeichnet,**
daß das gegenüber dem Elektrolyten und der Kathode beständige Material in einer Menge von 95 bis 70 Volumen-%, und das fluorhaltige Polymere in einer Menge von 5 bis 30 Volumen-% vorliegen.

4. Verwendung nach einem der Ansprüche 1 bis 3,
**dadurch gekennzeichnet,**
daß das gegenüber dem Elektrolyten und der Kathode beständige Material Polyacrylnitril und/oder nachchloriertes Polyvinylchlorid ist.

5. Verwendung nach einem der vorhergehenden Ansprüche,
**dadurch gekennzeichnet,**
daß das fluorhaltige Polymere Polytetrafluorethylen ein Copolymer von Tetrafluorethylen/Hexafluorpropylen und/oder Polyvinylidenfluorid ist.

6. Verwendung nach einem der vorhergehenden Ansprüche,
**dadurch gekennzeichnet,**
daß das Geflecht aus einer Mischung aus Polyacrylnitril und Polytetrafluorethylen besteht.

7. Verwendung nach einem der Ansprüche 1 bis 5,
**dadurch gekennzeichnet,**
daß das Geflecht aus einem nachchlorierten Polyvinylchlorid und Polytetrafluorethylen besteht.

8. Verwendung nach einem der vorhergehenden Ansprüche,
**dadurch gekennzeichnet,**
daß die Schnur aus 10 bis 25 Einzelgarnen, die ihrerseits 20 bis 100 Elementarfasern mit einem Durchmesser von 10 bis 50 µm enthalten, besteht.

9. Verwendung nach einem der vorhergehenden Ansprüche,
**dadurch gekennzeichnet,**
daß das gegenüber dem Elektrolyten und der Kathode beständige Material aus Einzelfasern mit einem Durchmesser von 10 bis 50 µm zu Garnen mit einem Durchmesser von 100 bis 900 µm versponnen ist.

10. Verwendung nach einem der vorhergehenden Ansprüche,
**dadurch gekennzeichnet,**
daß das fluorhaltige Polymere aus Einzelfasern mit einem Durchmesser von 10 bis 50 µm zu Garnen mit einem Durchmesser von 50 bis 150 µm versponnen ist.

11. Verwendung nach einem der vorhergehenden Ansprüche,
**dadurch gekennzeichnet,**
daß die Schnur als Rundgeflecht ausgebildet ist.

12. Verwendung nach einem der vorhergehenden Ansprüche,
**dadurch gekennzeichnet,**
daß die Schnur einen Durchmesser von 2 bis 5 mm besitzt.

13. Verwendung nach einem der Ansprüche 1 bis 10,
**dadurch gekennzeichnet,**
daß die Schnur als Band mit einer Breite von 6 bis 10 mm und einer Dicke von 2 bis 3 mm ausgebildet ist.

14. Verwendung nach einem der vorhergehenden Ansprüche für eine Kathode zur elektrolytischen Herstellung von Peroxodisulfaten, insbesondere von Ammoniumperoxodisulfat.

15. Verwendung nach Anspruch 14,
**dadurch gekennzeichnet,**
daß der Elektrolyt Eisen- und/oder Magnesiumionen in einer Menge von > 2 mM/l enthält.

16. Rohrkathode,
**dadurch gekennzeichnet,**
daß sie nach einem der Ansprüche 1 bis 13 einlagig, spiralig tangierend und die Kathodenoberfläche vollständig abdeckend mit der Diaphragmaschnur umwickelt ist.

## Claims

1. Use of a cord, which consists of a braided fabric of a mixture of material, which is resistant with respect to an electrolyte and the cathode, and a fluorine-containing polymer, for sheathing cathode surfaces while forming a diaphragm.

2. Use according to Claim 1, characterised in that the material which is resistant with respect to the electrolyte and the cathode forms the major constituent of the braided fabric.

3. Use according to Claim 1, characterised in that the material which is resistant with respect to the electrolyte and the cathode is present in a quantity of 95 to 70 % by volume and the fluorine-containing polymer is present in a quantity of 5 to 30 % by volume.

4. Use according to any one of Claims 1 to 3, characterised in that the material which is resistant with respect to the electrolyte and the cathode is polyacrylonitrile and/or post-chlorinated polyvinyl chloride.

5. Use according to any one of the preceding Claims, characterised in that the fluorine-containing polymer is polytetrafluoroethylene, a copolymer of tetrafluoroethylene/hexafluoropropylene and/or polyvinylidene fluoride.

6. Use according to any one of the preceding Claims, characterised in that the braided fabric consists of a mixture of polyacrylonitrile and polytetrafluoroethylene.

7. Use according to any one of Claims 1 to 5, characterised in that the braided fabric consists of a post-chlorinated polyvinyl chloride and polytetrafluoroethylene.

8. Use according to any one of the preceding Claims, characterised in that the cord consists of 10 to 25 individual threads which, in turn, contain 20 to 100 elementary fibres with a diameter of 10 to 50 µm.

9. Use according to any one of the preceding Claims, characterised in that the material which is resistant with respect to the electrolyte and the cathode is spun from individual fibres with a diameter of 10 to 50 µm to form threads with a diameter of 100 to 900 µm.

10. Use according to any one of the preceding Claims, characterised in that the fluorine-containing polymer is spun from individual fibres with a diameter of 10 to 50 µm to form threads with a diameter of 50 to 150 µm.

11. Use according to any one of the preceding Claims, characterised in that the cord is in the form of a round braided fabric.

12. Use according to any one of the preceding Claims, characterised in that the cord has a diameter of 2 to 5 mm.

13. Use according to any one of Claims 1 to 10, characterised in that the cord is in the form of a tape with a width of 6 to 10 mm and a thickness of 2 to 3 mm.

14. Use according to any one of the preceding Claims for a cathode for the electrolytic preparation of peroxide sulphates, in particular of ammonium peroxide disulphate.

15. Use according to Claim 14, characterised in that the electrolyte contains iron and/or magnesium ions in a quantity of > 2 mM/l.

16. A tubular cathode characterised in that, in accordance with any one of Claims 1 to 13, it is enveloped by the diaphragm cord in a single layer, helically at a tangent and fully covering the cathode surface.

## Revendications

1. Utilisation d'un cordon, qui est formé d'une tresse constituée par un mélange d'une matière stable vis-à-vis d'un électrolyte et de la cathode et d'un polymère fluoré, pour envelopper la surface de cathodes en formant un diaphragme.

2. Utilisation selon la revendication 1, caractérisée en ce que la matière stable vis-à-vis de l'électrolyte et de la cathode forme le constituant principal de la tresse.

3. Utilisation selon la revendication 1, caractérisée en ce que la matière stable vis-à-vis de l'électrolyte et de la cathode est présente en une quantité de 95 à 70 % en volume, et le polymère fluoré en une quantité de 5 à 30 % en volume.

4. Utilisation selon l'une des revendications 1 à 3, caractérisée en ce que la matière stable vis-à-vis de l'électrolyte et de la cathode est du polyacrylonitrile et/ou du poly(chlorure de vinyle) surchloré.

5. Utilisation selon l'une des revendications précédentes, caractérisée en ce que le polymère fluoré est du polytétrafluoroéthylène, un copolymère tétrafluoroéthylène/hexafluoropropylène et/ou du poly(fluorure de vinylidène).

6. Utilisation selon l'une des revendications précédentes, caractérisée en ce que la tresse est constituée par un mélange de polyacrylonitrile et de polytétrafluoroéthylène.

7. Utilisation selon l'une des revendications 1 à 5, caractérisée en ce que la tresse est constituée par du poly(chlorure de vinyle) surchloré et du polytétrafluoroéthylène.

8. Utilisation selon l'une des revendications précédentes, caractérisée en ce que le cordon est constitué par 10 à 25 fils individuels, qui contiennent eux-mêmes 20 à 100 fibres élémentaires ayant un diamètre de 10 à 50 µm.

9. Utilisation selon l'une des revendications précédentes, caractérisée en ce que la matière stable vis-à-vis de l'électrolyte et de la cathode est filée à partir de fibres individuelles ayant un diamètre de 10 à 50 µm en fils ayant un diamètre de 100 à 900 µm.

10. Utilisation selon l'une des revendications précédentes, caractérisée en ce que le polymère fluoré est filé à partir de fibres individuelles ayant un diamètre de 10 à 50 µm en fils ayant un diamètre de 50 à 150 µm.

11. Utilisation selon l'une des revendications précédentes, caractérisée en ce que le cordon est constitué d'une tresse ronde.

12. Utilisation selon l'une des revendications précédentes, caractérisée en ce que le cordon a un diamètre de 2 à 5 mm.

13. Utilisation selon l'une des revendications 1 à 10, caractérisée en ce que le cordon est constitué d'une bande ayant une largeur de 6 à 10 mm et une épaisseur de 2 à 3 mm.

14. Utilisation selon l'une des revendications précédentes pour une cathode destinée à la préparation électrolytique de peroxodisulfates, en particulier de peroxodisulfate d'ammonium.

15. Utilisation selon la revendication 14, caractérisée en ce que l'électrolyte contient des ions de fer et/ou de magnésium en une quantité supérieure à 2 mM/litre.

16. Cathode tubulaire, caractérisée en ce qu'elle est enveloppée selon l'une des revendications 1 à 13 par le cordon pour diaphragme, enroulé en une couche, de façon tangentielle en spirale et recouvrant entièrement la surface de la cathode.
